# EUROPÄISCHE PATENTSCHRIFT

(11) **EP 0 209 143 B1**
(45) Veröffentlichungstag und Bekanntmachung des Hinweises auf die Patenterteilung: **19.06.1991**
(21) Anmeldenummer: 86109842.4
(22) Anmeldetag: 17.07.1986
(51) Int. Cl.: C23C 22/83, C23C 22/53, C23C 22/60

(54) **Verfahren zur Oberflächenbehandlung von mit einer Zink/Aluminium-Legierung versehenem Stahlblech**
Surface treatment process for a sheet iron zinc-aluminium alloy coating
Procédé de traitement de surface d'une tôle de fer revêtue d'un alliage zinc-aluminium

(30) Priorität: 19.07.1985 JP 158016/85
(43) Veröffentlichungstag der Anmeldung: 21.01.1987
(73) Patentinhaber: NIHON PARKERIZING CO., LTD., Chuo-ku Tokyo 103 (JP)
(72) Erfinder: Fukuda, Akimitsu, 1-Chome, Chuo-Ku, Tokyo 103 (JP); Tsuchiya, Yutaka, 1-Chome, Chuo-Ku, Tokyo 103 (JP); Oyama, Kazuyuki, 1-Chome, Chuo-Ku, Tokyo 103 (JP)
(74) Vertreter: Cohausz & Florack Patentanwälte

(56) Entgegenhaltungen:
- EP-A- 0 154 384
- FR-A- 1 596 007
- US-A- 4 227 946
- PATENT ABSTRACTS OF JAPAN, Band 10, Nr. 178 (C-355)[2234], 21. Juni 1986; & JP - A - 61 26 784
- PATENT ABSTRACTS OF JAPAN, Band 10, Nr. 292 (C-376)[2348], 3. Oktober 1986; & JP - A - 61 110 777

## Beschreibung

Die Erfindung betrifft ein Verfahren zur Oberflächenbehandlung von mit einer Zink-Aluminium-Legierung versehenem Stahlblech, gegebenenfalls nach Reinigen und Entfetten, gemäß der Verfahrensfolge
a) In-Kontakt-Bringen mit einer Ionen eines oder mehrerer der Metalle Nickel, Eisen, Kobalt oder Mangan sowie Komplexbildner enthaltenden alkalischen Lösung, deren pH-Wert 11 oder mehr beträgt,
b) In-Kontakt-Bringen mit einer wäßrigen, Chrom-VI-Ionen enthaltenden Lösung,
c) Auftrocknen der Lösung gemäß Stufe b),
d) Aufbringen eines organischen Überzuges,

sowie einer Anwendung dieses Verfahrens auf bestimmte Stahlbleche.

Es ist bekannt, mit Zink beschichtete Stahlbleche mit einer wässrigen Chromatierungslösung zu behandeln, die Chrom-VI-Ionen als Hauptkomponente enthält, um dadurch das Verhalten des anschließend aufgebrachten Lackes zu verbessern. Auch ist es bekannt, zuvor eine Behandlung mit einer alkalischen Lösung, die Ionen eines oder mehrerer Metalle sowie Komplexbildner enthält, vorzusehen (DE-PS 15 21 854). Hierdurch sollen Korrosionswiderstand und Lackhaftung gegenüber reinen Chromatierverfahren verbessert werden.

Bei dem gattungsgemäßen Verfahren gemäß der FR-A-1 596 007 wird auf eine Zinkplattierungsschicht mit Hilfe einer Lösung, die wenigstens 0,002 % Nickel-Ionen, 0,002 bis 0,10 %- Eisen-III-Ionen und Komplexbildner enthält und eine alkalische wässrige Lösung mit einem pH-Wert von 11 oder größer ist, eine zweite Plattierungsschicht aufgebracht. Anschließend wird eine verdünnte Chrom-VI-Ionen enthaltende saure wässrige Lösung mit der Oberfläche in Kontakt gebracht. Danach erfolgt ein Spülen mit Wasser und Trocknen. Das Aufbringen einer zweiten Schicht auf die Zinkschicht, wie es in dieser Schrift gelehrt wird, ist nicht Zweck der vorliegenden Erfindung.

In jüngerer Zeit sind vielfältige legierungsbeschichtete Stahlbleche entwickelt worden mit dem Ziel, deren Korrosionswiderstand zu verstärken. Dabei erlangen mit Zink-Aluminium-Legierungen beschichtete Stahlbleche zunehmend an Bedeutung. Derartige Zink-Aluminium Legierungen enthalten etwa 1 bis 70 Gew.-% Aluminium. Die mit derartigen Legierungen beschichteten Stahlbleche besitzen bereits als solche gegenüber herkömmlichen feuerverzinkten Stahlblechen einen deutlich verbesserten Korrosionswiderstand. Jedoch ist die Wirkung gegenüber dem Verhalten der Lackschicht auch bei Auftrocknung einer Chromatierungslösung praktisch unverändert. Ebenso ist eine Verbesserung hinsichtlich der Blasenbildung an den Schnittkanten der lackierten Bleche bei dreijähriger Einwirkung von Witterungseinflüssen praktisch nicht erkennbar, gleichgültig ob die Bleche vor der Lackierung einer Chromatierbehandlung unterworfen worden sind oder nicht.

Aufgabe der Erfindung ist es, ein Verfahren bereitzustellen, mit dessen Hilfe der Korrosionswiderstand und die Haftung eines in einer späteren Phase aufgebrachten Lackes bei Stahlblechen, die mit einer Zink-Aluminium-Legierung versehen sind, zu verbessern, ohne dadurch ein aufwendiges Verfahren in Kauf nehmen zu müssen.

Die Aufgabe wird bei dem Verfahren der eingangs genannten Art entsprechend der Erfindung dadurch gelöst, daß die Legierungsschicht aus einer 1 bis 70 Gew.-% Aluminium enthaltenden Zink-Aluminium-Legierung gebildet wird, nach der Verfahrensstufe a) ein Spülen in Wasser erfolgt und daß man dann die Metalloberfläche in der Verfahrensstufe b) mit einer Lösung, die zusätzlich Kieselsäure enthält, solange in Kontakt bringt, bis ein nach dem Auftrocknen gemessenes Schichtgewicht von 10 bis 400 mg/m² erzeugt worden ist.

Zwar ist bei der Darstellung des Standes der Technik und dementsprechend bei der Fassung des Oberbegriffs des Anspruchs 1 zum Ausdruck gebracht, daß ein Verfahren mit den Maßnahmen a) bis d) zum Aufbringen von Überzügen auf Metalloberflächen aus Zink oder Zinklegierungen bekannt war, jedoch ist bisher nicht erkannt worden, daß diese Verfahrensfolge gerade bei der Behandlung von Aluminium-legiertem Zink als Überzugsschicht von Stahlblechen von beträchtlichem Vorteil ist. Das trifft auch für die ältere EP-A2-0154384 zu, in der Aluminium als unerwünschtes Störelement, also als unvermeidbare Verunreinigung, bezeichnet wird, deren Gehalt üblicherweise weit unterhalb von 1 % liegt.

Die in der alkalischen Lösung gemäß Stufe a) enthaltenen Metallionen werden üblicherweise als anorganische Salze, z. B. Nitrate, Sulfate, Carbonate, Chloride u. dergl., eingebracht. Es sind jedoch auch andere Verbindungen geeignet, soweit sie im alkalischen Medium löslich sind. Die Konzentration der Metallionen beträgt im allgemeinen 0,01 bis 10 g/l, vorzugsweise 0,05 bis 5 g/l. Diese Metallionen müssen durch eine ausreichende Komplexbildnermenge gebunden sein, damit sichergestellt ist, daß sie in gelöstem Zustand sind und verbleiben. Die Komplexbildnermenge beträgt daher etwa 0,1 bis 20 g/l. Die Komplexbildner können anorganischer oder organischer Natur sein. Geeignete anorganische Komplexbildner sind beispielsweise kondensierte Phosphate, Ammoniak oder Aminverbindungen. Geeignete organische Komplexbildner sind beispielsweise Dicarbonsäuren, insbesondere Malonsäure, Fumarsäure, Aminosäuren, wie Glycin, Hydroxycarbonsäuren, wie Zitronensäure, Gluconsäure und Milchsäure, polyhydroxyaliphatische Verbindungen, wie Sorbitol oder 1,2-Ethandiol, Phenylcarbonsäuren, wie Salicylsäure und Phthalsäure, Amincarbonsäuren, wie Ethylendiamintetraessigsäure, Polyaminosäuren, wie Diethanolaminmethanphosphonat, Ligninsulfonat und dergl. Besonders bevorzugte Komplexbildner sind Hexahydroxyheptansäure, Natriumgluconat und Natriumethylendiamintetraacetat.

Die Behandlungslösung gemäß Stufe a) wird bei einer Temperatur zwischen Raumtemperatur und dem Siedepunkt der Lösung im Spritzen oder Tauchen während einer Zeit, die ausreicht, selektiv Aluminium aus der Legierungsschicht herauszulösen, appliziert. Besonders zweckmäßig ist eine Behandlung bei einer Temperatur von 50 bis 80°C während einer Zeitdauer von 4 bis 10 sec. mit einer kontinuierlich arbeitenden Bandanlage. Im Bedarfsfall sind auch kürzere Behandlungszeiten anwendbar, wobei dann Lösungen höherer Konzentration und höherer Temperatur eingesetzt werden sollten.

Nach der Applikation der Lösung gemäß Stufe a) wird mit Wasser zwischengespült.

Die Behandlungslösung gemäß der Verfahrensstufe b) wird in einfachster Weise durch Auflösen von Chromsäure und Einarbeiten von kolloidaler Kieselsäure erhalten. Die mit dieser Lösung gebildete Schicht soll - nach dem

Auftrocknen - ein Schichtgewicht von 10 bis 400 mg/m² aufweisen. Bei geringerem Schichtgewicht wird der mit der Erfindung verfolgte Zweck nur unvollkommen erreicht, bei höheren Schichtgewichten besteht die Gefahr, daß die Lackhaftung nachläßt.

Bevorzugte Ausgestaltungen der Erfindung sehen vor, in der Verfahrensstufe b) eine Behandlungslösung einzusetzen, die zusätzlich Chrom-III-Ionen und/oder Phosphationen enthält. Der Gehalt an Chrom-III-Ionen wird in einfachster Weise geschaffen, indem der wäßrigen Lösung von Chromat ein Reduktionsmittel, wie Stärke, Oxalsäure, Tannin oder Alkohol, in bestimmten Mengen zugesetzt wird.

Im übrigen ist es vorteilhaft, die Metalloberflächen in der Verfahrensstufe b) mit einer Lösung in Kontakt zu bringen, in der das Gewichtsverhältnis von SiO₂ : Chrom-VI im Bereich von 0,6 bis 15 liegt. Für den Fall eines Chrom-III-Gehaltes sollte das Gewichtsverhältnis Chrom-III : Chrom-VI 0,2 bis 1 betragen. Sofern die Lösung Phosphat enthält, empfiehlt es sich, das Gewichtsverhältnis von PO₄ : Chrom-VI auf einen Wert im Bereich von 0,6 bis 3 einzustellen.

Das erfindungsgemäße Verfahren ist zur Behandlung von mit Zink/Aluminium-Legierungen versehenen Stahlblechen bestimmt, bei denen der Aluminiumanteil in der Legierungsschicht 1 bis 70 Gew.-% beträgt. Die durch die gebildete Schicht vermittelte Haftung gegenüber organischen Überzügen ist besonders hoch, wenn in der Stufe d) ein Epoxylack aufgebracht wird. Bei einem mehrschichtigen Lackaufbau sollte mindestens der Grundlack ein Epoxylack sein.

Mit dem erfindungsgemäßen Verfahren werden besonders große Vorteile erzielt, wenn es zur Behandlung von Stahlblech, das mit einer 90 bis 96,5 Gew.-% sowie 3,5 bis 10 Gew.-% Aluminium enthaltenden Legierung beschichtet ist, angewendet wird.

Die Erfindung wird anhand der nachfolgenden Beispiele beispielsweise und näher erläutert.

### Testbeispiel

Im Handel erhältliche, mit einer Zink/Aluminium-Legierung überzogene Stahlbleche (Zn 90 bis 96,5 Gew.-%, Al 3,5 bis 10 Gew.-%; Handelsbezeichnung "Superzinc") wurden bei 57 bis 63 °C 5 sec. mit verschiedenen alkalischen Lösungen, deren Gehalt an wirksamen Bestandteilen in Tabelle 1 angegeben ist und die einen pH-Wert von 13,5 bis 13,7 aufwiesen, im Spritzen behandelt. Die Eisen-(Fe³⁺),Nickel- und Kobaltionen wurden über die Nitrate eingebracht.

Zur Ermittlung der Zn/A1-Anteile in der Legierungsoberfläche wurden die so behandelten Bleche einer Röntgenfluoreszenz-Analyse unterworfen und durch Auszählung der Zn- bzw. A1-K-alpha-Werte das Verhältnis A1/Zn bestimmt. Die Ergebnisse sind in Tabelle 1 enthalten.

Aus der vorstehenden Tabelle ergibt sich, daß die A1-Menge in der Legierungsschicht der Stahlbleche, die mit den alkalischen Lösungen 1 bis 3 behandelt worden sind, gegenüber denen, die mit andersartigen Lösungen (Beispiel 4 und 5) oder ohne eine alkalische Lösung (Beispiel 6) in Kontakt gebracht worden sind, erniedrigt worden ist.

### Beispiel 1

Stahlbleche der im Testbeispiel genannten Beschaffenheit wurden bei 57 bis 63°C während 10 sec. mit einer alkalischen Lösung, die 0,17 g/l Fe(III)- und 0,24 g/l Ni-Ionen (jeweils als Nitrat eingebracht) sowie 1,7 g/l Natriumhexahydroxiheptonat und 22 g/l Natriumhydroxid enthielt und einen pH-Wert von 13,6 aufwies, im Spritzen behandelt, mit Wasser gespült und mit einer wäßrigen Lösung mit einem Gehalt an

durch Rollenauftrag versehen. Anschließend wurde getrocknet. Das Schichtgewicht betrug 190 mg/m².

Die im Vergleichsversuch la der Tabelle 2 eingesetzte Lösung zur Erzeugung des Chromatüberzuges besaß die gleiche Beschaffenheit wie die vorgenannte Lösung.

### Beispiel 2

Die wiederum gleichen Testbleche wurden mit einer alkalischen Lösung bei 55 bis 60°C und während 6 sec. im Spritzen vorbehandelt, die 0,17 g/l Fe(III)-, 0,24 g/l Co-Ionen (jeweils als Nitrat eingebracht), 1,7 g/l Natriumhexahydroxiheptonat und 22 g/l Natriumhydroxid enthielt. Der pH-Wert der Lösung war 13,6. Anschließend wurde mit Wasser gespült und durch Rollenauftrag eine Lösung appliziert, die

enthielt und einen pH-Wert von 1,5 aufwies. Nach der Trocknung betrug das Schichtgewicht 280 mg/m².

Die in Tabelle 2 im Vergleichsbeispiel 2 eingesetzte chromhaltige Lösung hatte die gleiche Beschaffenheit wie die zuletzt erwähnte Lösung.

Die wie vorstehend in Beispiel 1 und 2 behandelten Bleche wurden zwei unterschiedlichen Lackierungen unterworfen. In einem Fall handelte es sich um einen zweischichtigen Lackaufbau mit einem Epoxylack als Grundlack, der mit einer Schichtdicke von 5 µm aufgebracht und dann bei 190°C eingebrannt wurde. Als Decklack diente ein Polyesterlack, der mit einer Schichtdicke von 13 µm aufgebracht und bei 200°C eingebrannt wurde.

Die andere Lackierung bestand aus einem einschichtigen Lackaufbau, für den ein Polyesterdecklack eingesetzt worden war. Es erfolgten die Aufbringung mit einer Schichtdicke von 14 µm und das Einbrennen bei 210°C.

Beide Blechserien wurden unterschiedlichen Tests unterworfen, die der Ermittlung des Korrosionswiderstandes und der Lackhaftung dienten. Die Ergebnisse sind in der Tabelle 2 zusammengestellt.

### Die Tests wurden wie folgt durchgeführt:

### 1. Biege- und Schlagtest

Beim Biegetest wurden die behandelten Bleche von Hand über einen aus zwei unbehandelten Blechen gebildeten Kern gebogen. Die Biegestelle wurde dann mit Klebeband versehen, das anschließend schnell wieder entfernt wurde. Nach dem Test wurde das Ausmaß der Lackentfernung an der Biegestelle bewertet.

Zur Durchführung des Schlagtestes diente ein Gerät der Firma Du Pont. Es arbeitet mit einer Schlagstange von 12,7 mm Durchmesser, die mit 1 kg belastet ist und aus 50 cm Höhe auf die lackierte Blechoberfläche auftrifft. Die Lackhaftung wird wiederum mit Klebeband, wie vorstehend angegeben, ermittelt.

Die Bewertung bei beiden Tests geschieht wie folgt:

### 2. Münzenkratztest

Hierbei wird mit einer Münze über die lackierte Oberfläche gestrichen (gekratzt) und danach der Grad der Lackentfernung ermittelt.

Die Bewertung erfolgt wie nachstehend aufgeführt.

### 3. Korrosionstest

### a) Salzsprühtest

Zur Ermittlung von Korrosionswiderstand und Lackunterwanderung wurde mit einem Messer ein Schnitt bis auf die Metalloberfläche durchgeführt. Derartig angeritzte Bleche sowie entsprechend dem Biegetest verformte Bleche wurden dem Salzsprühtest, der mit einer 5%igen Kochsalzlösung arbeitet, 500 Stunden lang (bei einschichtigem Lackaufbau) bzw. 1000 Stunden lang (bei zweischichtigem Lackaufbau) gemäß JIS-Z-2371 unterworfen. Die Bewertung erfolgt an den Schnittstellen, an den Kanten und an der Biegestelle.

### b) Bewitterungstest

Hierzu wurden die behandelten Bleche für die Dauer von 3 Jahren dem Wetter ausgesetzt. Die Bewertung erfolgte nach folgenden Maßstäben:

Ein Vergleich der in Tabelle 2 zusammengestellten Testergebnisse zeigt, daß der Korrosionswiderstand der mit einer Zn/Al-Legierung versehenen Stahlbleche verstärkt ist, wenn die Behandlung vor der Lackierung nach dem erfindungsgemäßen Verfahren anstelle von bekannten Verfahren erfolgte.

## Patentansprüche

1. Verfahren zur Oberflächenbehandlung von mit einer Zink-Aluminium-Legierung versehenem Stahlblech, gegebenenfalls nach Reinigen und Entfetten, gemäß der Verfahrensfolge
a) In-Kontakt-Bringen mit einer Ionen eines oder mehrerer der Metalle Nickel, Eisen, Kobalt oder Mangan sowie Komplexbildner enthaltenden alkalischen Lösung, deren pH-Wert 11 oder mehr beträgt,
b) In-Kontakt-Bringen mit einer wäßrigen, Chrom-VI-Ionen enthaltenden Lösung,
c) Auftrocknen der Lösung gemäß Stufe b),
d) Aufbringen eines organischen Überzuges,
**dadurch gekennzeichnet**, daß die Legierungsschicht aus einer 1 bis 70 Gew.-% Aluminium enthaltenden Zink-Aluminium-Legierung gebildet wird, daß nach der Verfahrensstufe a) ein Spülen in Wasser erfolgt und daß man dann die Metalloberfläche in der Verfahrensstufe b) mit einer Lösung, die zusätzlich Kieselsäure enthält, solange in Kontakt bringt, bis ein nach dem Auftrocknen gemessenes Schichtgewicht von 10 bis 400 mg/m² erzeugt worden ist.

2. Verfahren nach Anspruch 1,
**dadurch gekennzeichnet**, daß man die Metalloberfläche in der Verfahrensstufe b) mit einer Lösung in Kontakt bringt, die zusätzlich Chrom-III-Ionen und/oder Phosphationen enthält.

3. Verfahren nach Anspruch 1 oder 2,
**dadurch gekennzeichnet**, daß man die Metalloberfläche in der Verfahrensstufe b) mit einer Lösung in Kontakt bringt, in der das Gewichtsverhältnis SiO₂ : Chrom-VI im Bereich von 0,6 bis 15 und das Gewichtsverhältnis von Chrom-III : Chrom-VI im Bereich von 0,2 bis 1 liegt.

4. Verfahren nach einem oder mehreren der Ansprüche 1 bis 3 **dadurch gekennzeichnet**, daß man die Metalloberfläche in der Verfahrensstufe b) mit einer Lösung in Kontakt bingt, in der das Gewichtsverhältnis PO₄: Chrom-VI im Bereich von 0,6 bis 3 liegt.

5. Verfahren nach einem oder mehreren der Ansprüche 1 bis 4, **dadurch gekennzeichnet**, daß man in der Verfahrensstufe d) einen Epoxylack aufbringt.

6. Anwendung des Verfahrens nach einem oder mehreren der Ansprüche 1 bis 5 auf die Oberflächenbehandlung von Stahlblech, das mit einer Legierung aus 3,5 bis 10 Gew.-% Aluminium, Rest Zink beschichtet ist.

## Claims

1. A process for the surface treatment of a steel sheet furnished with a zinc-aluminium alloy, if necessary after cleaning and degreasing, by the process sequence
a) contacting with an alkaline solution which contains ions of one or more of the metals nickel, iron, cobalt or manganese and also complex formers and whose pH value is 11 or more,
b) contacting with an aqueous solution containing chromium VI ions,
c) drying of the solution as per stage b),
d) application of an organic coating,
characterized in that the layer of alloy is formed by a zinc-aluminium alloy containing 1 to 70% by weight aluminium, after stage a) rinsing is performed in water and then the metal surface is contacted in process stage b) wih a solution also containing silica until a weight measured after drying of 10 to 400 mg/m has been obtained.

2. A process according to claim 1, characterized in that in stage b) the metal surface is contacted with a solution additionally containing chromium III ions and or phosphate ions.

3. A process according to claims 1 or 2, characterized in that in stage b) the metal surface is contacted with a solution in which the SiO2 : chromium VI ratio by weight lies in the range of 0.6 to 15 and the chromium III : chromium VI ratio by weight lies in the range of 0.2 to 1.

4. A process accorsing to one or more of claims 1 to 3, characterized in that in stage b) the metal surface is contacted with a solution in which the PO4 : chromium VI ratio lies in the range of 0.6 to 3.

5. A process according to one or more of claims 1 to 4, characterized in that in process stage d) an epoxy lacquer is applied.

6. Application of the process according to one or more of claims 1 to 5 to the surface treatment of steel sheet coated with an alloy of 3.5 to 10% by weight aluminium, residue zinc.

## Revendications

1. Procédé de traitement de surface d'une tôle d' acier munie d'un alliage zinc-aluminium, le cas échéant après nettoyage et dégraissage, selon la succession de procédé
a) mise en contact avec une solution alcaline contenant des ions d'un ou plusieurs des métaux nickel, fer, cobalt et manganèse ainsi que des formateurs de complexes, dont la valeur de pH est égale à 11 ou plus,
b) mise ne contact avec une solution aqueuse contenant des ions chrome VI,
c) assèchement de la solution selon l'étape b),
d) dépôt d'un revêtement organique
caractérisé en ce que la couche d'alliage est formée par un alliage zinc-aluminium contenant 1 à 70% en poids d'aluminium, qu'un lavage dans l'eau est effectué après l'étape de procédé a), et qu'on met ensuite la surface de métal en contact, dans l'étape de procédé b), avec une solution qui contient additionnellement de l'acide silicique jusqu'à ce qu'un poids de couche de 10 à 400 mg/m², mesuré après l'assèchement, soit atteint.

2. Procédé selon la revendication 1,
caractérisé en ce qu'on met la surface de métal en contact, dans l'étape de procédé b), avec une solution qui contient additionnellement des ions chrome III et/ou des ions phosphate.

3. Procédé selon la revendication 1 ou 2,
caractérisé en ce qu'on met la surface de métal en contact, dans l'étape de procédé b), avec une solution dans laquelle le rapport pondéral SiO₂ : Chrome VI se trouve dans la plage de 0,6 à 15 et le rapport pondéral de Chrome III : Chrome VI dans la plage de 0,2 à 1.

4. Procédé selon l'une ou plusieurs des revendications 1 à 3, caractérisé en ce qu'on met la surface de métal en contact, dans l'étape de procédé b), avec une solution dans laquelle le rapport pondéral PO₄ : Chrome VI se trouve dans la plage de 0,6 à 3.

5. Procédé selon l'une ou plusieurs des revendications 1 à 4, caractérisé en ce qu'on dépose une laque époxyde dans l'étape de procédé d).

6. Utilisation du procédé selon l'une ou plusieurs des revendications 1 à 5 pour le traitement de surface d'une tôle d'acier qui est revêtue d'un alliage de 3,5 à 10% en poids d'aluminium, le reste étant du zinc.
